# EUROPÄISCHE PATENTSCHRIFT

(11) **EP 0 601 971 B1**
(45) Veröffentlichungstag und Bekanntmachung des Hinweises auf die Patenterteilung: **12.03.1997**
(21) Anmeldenummer: 93810813.1
(22) Anmeldetag: 24.11.1993
(51) Int. Cl.: D06P 3/16, D06P 3/24, D06P 3/82

(54) **Verfahren zum Trichromie-Färben oder -Bedrucken**
Process for trichromic dyeing or printing
Procédé de teinture ou d'impression par trichromie

(30) Priorität: 03.12.1992 CH 3719/92
(43) Veröffentlichungstag der Anmeldung: 15.06.1994
(73) Patentinhaber: Ciba Specialty Chemicals Holding Inc., 4057 Basel (CH)
(72) Erfinder: Adam, Jean-Marie, Dr., F-68300 Rosenau (FR)

(56) Entgegenhaltungen:
- EP-A- 0 052 578
- EP-A- 0 127 579
- EP-A- 0 425 434
- FR-A- 2 197 940
- US-A- 4 840 643

## Beschreibung

Die vorliegende Erfindung betrifft ein Verfahren zum Trichromie-Färben oder -Bedrucken von natürlichen und synthetischen Polyamidfasermaterialien mit mindestens einem blaufärbenden, sulfogruppenhaltigen Anthrachinonfarbstoff, mindestens einem rotfärbenden Azofarbstoff und mindestens einem gelb- oder organgefärbenden Azofarbstoff.

Die der vorliegenden Erfindung zugrundeliegende Aufgabe war es, ein Verfahren zum Färben oder Bedrucken von natürlichen und synthetischen Polyamidfasermaterialien mit zur Kombination nach dem Trichromie-Prinzip geeigneten Farbstoffen zu finden.

Es wurde nun gefunden, dass man diese Aufgabe erfindungsgemäss durch das nachfolgend beschriebene Verfahren lösen kann. Die so erhaltenen Färbungen genügen den gestellten Aufgaben. Insbesondere zeichnen sich die erhaltenen Färbungen durch einen gleichmässigen Farbaufbau bei gleichzeitiger Nuancenkonstanz in verschiedenen Konzentrationen und eine gute Kombinierbarkeit aus.

Gegenstand der vorliegenden Erfindung ist ein Verfahren zum Trichromie-Färben oder -Bedrucken von natürlichen oder synthetischen Polyamidfasermaterialien, welches dadurch gekennzeichnet ist, dass man mindestens einen blaufärbenden Anthrachinonfarbstoff der Formel worin R₁, R₂, R₃ und R₄ unabhängig voneinander Wasserstoff oder C₁-C₆-Alkyl sind, wobei die Summe der Kohlenstoffatome der Reste R₁, R₂, R₃ und R₄ die Zahl 4, 5 oder 6 ist und die Sulfogruppe im Anthrachinonfarbstoff der Formel (1) in der bezeichneten 6-oder 7-Position gebunden ist,
zusammen mit mindestens einem rotfärbenden Farbstoff der Formel worin R₅ Phenyl oder Cyclohexyl und R₆ C₁-C₄-Alkyl ist, oder die Reste R₅ und R₆ zusammen mit dem sie verbindenden Stickstoffatom einen Azepinylring bilden, und mindestens einem der gelb- oder orangefärbenden Farbstoffe der Formeln (3), (4) und (5) worin R₇, R₈ und R₁₀ unabhängig voneinander Wasserstoff, C₁-C₄-Alkyl, C₁-C₄-Alkoxy, C₂-C₄-Alkanoylamino, Halogen oder Sulfo sind, R₉ Wasserstoff oder C₁-C₄-Alkyl bedeutet und n die Zahl 1, 2, 3 oder 4 ist, worin B₁, B₂ und E₁ Wasserstoff, C₁-C₄-Alkyl oder C₁-C₄-Alkoxy und X geradkettiges oder verzweigtes C₁-C₄-Alkyl oder geradkettiges oder verzweigtes C₂-C₄-Hydroxyalkyl bedeuten, worin W₁ gegebenenfalls im Phenylring durch C₁-C₄-Alkyl, C₁-C₄-Alkoxy oder Halogen substituiertes Phenylsulfonyl, W₂ Wasserstoff, Halogen, C₁-C₄-Alkyl oder C₁-C₄-Alkoxy, W₃ C₁-C₄-Alkyl oder gegebenenfalls durch C₁-C₄-Alkyl, C₁-C₄-Alkoxy oder Halogen substituiertes Phenyl und W₄ Wasserstoff oder C₁-C₈-Alkyl ist, verwendet.

Unter Trichromie ist die additive Farbmischung passend gewählter gelb- bzw. orange-, rot- und blaufärbender Farbstoffe zu verstehen, mit denen jede gewünschte Nuance des sichtbaren Farbspektrums durch geeignete Wahl der Mengenverhältnisse der Farbstoffe eingestellt werden kann.

Als C₁-C₆-Alkyl kommen für R₁, R₂, R₃ und R₄ in Formel (1) z.B. Methyl, Aethyl, Propyl, Isopropyl, Butyl, Isobutyl, sek.-Butyl, tert.-Butyl sowie geradkettiges oder verzweigtes Pentyl oder Hexyl in Betracht. Bevorzugt sind hierbei die C₁-C₄-Alkylreste.

Die Anthrachinonfarbstoffe der Formel (1) werden in der Regel als Isomerengemische eingesetzt, wobei sich die einzelnen Isomeren lediglich hinsichtlich der in 6- oder 7-Position gebundenen Sulfogruppe unterscheiden; es können aber auch die einzelnen Isomeren als Einzelfarbstoffe eingesetzt werden.

Als C₁-C₄-Alkyl kommen für R₆, R₇, R₈, R₉, R₁₀, B₁, B₂, E₁, X, W₂ und W₃ Methyl, Aethyl, Propyl, Isopropyl, Butyl, Isobutyl, sek.-Butyl oder tert.-Butyl in Betracht.

Als C₁-C₄-Alkoxy kommen für R₇, R₈, R₁₀, B₁, B₂, E₁ und W₂ beispielsweise Methoxy, Aethoxy, Propoxy, Isopropoxy, Butoxy, sek.-Butoxy, Isobutoxy oder tert.-Butoxy in Betracht.

Als C₂-C₄-Alkanoylamino kommen für R₇, R₈ und R₁₀ beispielsweise Acetylamino, Propionylamino oder Butyrylamino, insbesondere Acetylamino, in Betracht.

Als Halogen kommen für R₇, R₈, R₁₀ und W₂ beispielsweise Fluor oder Brom und insbesondere Chlor in Betracht.

Als C₂-C₄-Hydroxyalkylrest kommt für X ein geradkettiger oder verzweigter Hydroxyalkylrest in Betracht, wie beispielsweise der β-Hydroxyäthyl-, β-Hydroxypropyl-, β-Hydroxybutyl- oder der α-Aethyl-β-hydroxyäthylrest.

Bedeutet W₄ einen C₁-C₈-Alkykest, so handelt es sich z.B. um Methyl, Aethyl, Propyl, Isopropyl, Butyl, Isobutyl, sek.-Butyl, tert.-Butyl, sowie um geradkettiges oder verzweigtes Pentyl, Hexyl, Heptyl oder Octyl.

W₁ als Phenylsulfonyl sowie W₃ als Phenyl können im Phenylring unsubstituiert oder durch C₁-C₄-Alkyl, wie Methyl, Aethyl, Propyl, Isopropyl, Butyl, Isobutyl, sek.-Butyl oder tert.-Butyl, C₁-C₄-Alkoxy, wie Methoxy, Aethoxy, Propoxy, Isopropoxy, Butoxy, sek.-Butoxy, Isobutoxy oder tert.-Butoxy, oder durch Halogen, wie z.B. Fluor, Brom oder insbesondere Chlor, substituiert sein.

Als Anthrachinonfarbstoffe der Formel (1) verwendet man bevorzugt solche, worin R₂ und R₃ unabhängig voneinander Methyl oder Aethyl sind und R₄ Wasserstoff oder Methyl ist.

Der Rest R₁ im Anthrachinonfarbstoff der Formel (1) ist vorzugsweise Isopropyl oder sek.-Butyl, insbesondere Isopropyl.

Für das erfindungsgemässe Verfahren besonders bevorzugt sind Anthrachinonfarbstoffe der Formel (1), worin R₁ Isopropyl ist, R₂ und R₃ unabhängig voneinander Methyl oder Aethyl sind und R₄ Wasserstoff oder Methyl bedeutet.

Die Summe der Kohlenstoffatome der Reste R₁, R₂, R₃ und R₄ im Anthrachinonfarbstoff der Formel (1) ist vorzugsweise die Zahl 5.

Ganz besonders bevorzugt sind Anthrachinonfarbstoffe der Formel (1), worin R₁ Isopropyl ist, R₂ und R₃ Methyl sind und R₄ Wasserstoff bedeutet.

Als rotfärbenden Farbstoff der Formel (2) verwendet man bevorzugt einen Farbstoff der Formel oder insbesondere einen Farbstoff der Formel (6) oder (7) und vorzugsweise einen Farbstoff der Formel (6).

Vorzugsweise handelt es sich bei den gelb- oder orangefärbenden Farbstoffen der Formel (3) um sulfogruppenhaltige Farbstoffe.

Als gelb- oder orangefärbende Farbstoffe der Formel (3) verwendet man bevorzugt solche, worin R₇ Wasserstoff ist, R₈ und R₉ C₁-C₄-Alkyl sind, R₁₀ Sulfo bedeutet und n die Zahl 1 ist, insbesondere den Farbstoff der Formel

Als gelb- oder orangefärbende Farbstoffe der Formel (4) verwendet man bevorzugt solche, worin B₁ und B₂ unabhängig voneinander C₁-C₄-Alkyl oder C₁-C₄-Alkoxy sind, E₁ Wasserstoff und X C₁-C₄-Alkyl ist, insbesondere den Farbstoff der Formel

Als gelb- oder orangefärbende Farbstoffe der Formel (5) verwendet man bevorzugt solche, worin W₁ Phenylsulfonyl, W₂ Wasserstoff, Halogen oder C₁-C₄-Alkyl, W₃ gegebenenfalls durch C₁-C₄-Alkyl, C₁-C₄-Alkoxy oder Halogen substituiertes Phenyl und W₄ Wasserstoff ist, insbesondere den Farbstoff der Formel

Besonders bevorzugt verwendet man als gelb- oder orangefärbenden Farbstoff einen Farbstoff der Formel (3), worin R₇ Wasserstoff ist, R₈ und R₉ C₁-C₄-Alkyl sind, R₁₀ Sulfo bedeutet und n die Zahl 1 ist, oder einen Farbstoff der Formel (4), worin B₁ und B₂ unabhängig voneinander C₁-C₄-Alkyl oder C₁-C₄-Alkoxy sind, E₁ Wasserstoff und X C₁-C₄-Alkyl ist, oder einen Farbstoff der Formel (5), worin W₁ Phenylsulfonyl, W₂ Wasserstoff, Halogen oder C₁-C₄-Alkyl, W₃ gegebenenfalls durch C₁-C₄-Alkyl, C₁-C₄-Alkoxy oder Halogen substituiertes Phenyl und W₄ Wasserstoff ist.

Ganz besonders bevorzugt verwendet man als gelb- oder orangefärbenden Farbstoff einen Farbstoff der Formel (9), (10) oder (11).

Von besonderem Interesse als gelb- oder orangefärbende Farbstoffe sind die Farbstoffe der Formeln (3) und (5), für welche die oben angegebenen Bedeutungen und Bevorzugungen gelten, insbesondere die Farbstoffe der Formeln (9) und (11).

In einer ganz besonders bevorzugten Ausführungsform des erfindungsgemässen Verfahrens verwendet man einen Anthrachinonfarbstoff der Formel (1) zusammen mit einem rotfärbenden Farbstoff der Formel (6) oder (7) und einem gelb- oder orangefärbenden Farbstoff der Formel (9) oder (11), wobei für den Anthrachinonfarbstoff der Formel (1) die oben angegebenen Bedeutungen und Bevorzugungen gelten.

Einen weiteren Gegenstand der vorliegenden Erfindung stellen Farbstoffmischungen dar, welche mindestens einen Anthrachinonfarbstoff der Formel (1) zusammen mit mindestens einem rotfärbenden Farbstoff der Formel (2) und mindestens einem gelb- oder orangefärbenden Farbstoff der Formeln (3), (4) und (5) enthalten. Hierbei gelten für die Farbstoffe der Formeln (1), (2), (3), (4) und (5) die oben angegebenen Bedeutungen und Bevorzugungen.

Die in dem erfindungsgemässen Verfahren zum Trichromie-Färben oder -Bedrucken verwendeten Farbstoffe der Formeln (1), (2), (3), (4) und (5) sind bekannt oder können in Analogie zu bekannten Farbstoffen hergestellt werden. So können z.B. die Anthrachinonfarbstoffe analog den Angaben der GB-A-1,438,354 erhalten werden.

Die in dem erfindungsgemässen Verfahren zum Trichromie-Färben oder -Bedrucken verwendeten Farbstoffe liegen entweder in der Form ihrer freien Sulfonsäure oder vorzugsweise als deren Salze vor.

Als Salze kommen beispielsweise die Alkali-, Erdalkali- oder Ammoniumsalze oder die Salze eines organischen Amins in Betracht. Als Beispiele seien die Natrium-, Lithium-, Kalium- oder Ammoniumsalze oder das Salz des Mono-, Di- oder Triäthanolamins genannt.

Die in dem erfindungsgemässen Verfahren verwendeten Farbstoffe können weitere Zusätze wie z.B. Kochsalz oder Dextrin enthalten.

Das erfindungsgemässe Verfahren zum Trichromie-Färben oder -Bedrucken kann auf die üblichen Färbe- bzw. Druckverfahren angewendet werden. Die Färbeflotten oder Druckpasten können ausser Wasser und den Farbstoffen weitere Zusätze, beispielsweise Netzmittel, Antischaummittel, Egalisiermittel oder die Eigenschaft des Textilmaterials beeinflussende Mittel wie z.B. Weichmachungsmittel, Zusätze zum Flammfestausrüsten oder schmutz-, wasser- und öl-abweisende Mittel sowie wasserenthärtende Mittel und natürliche oder synthetische Verdicker, wie z.B. Alginate und Celluloseäther, enthalten.

Das erfindungsgemässe Verfahren zum Trichromie-Färben oder -Bedrucken ist auch zum Färben aus Kurzflotten, wie z.B. bei Kontinuefärbeverfahren oder diskontinuierlichen und kontinuierlichen Schaumfärbeverfahren, geeignet.

Die in dem erfindungsgemässen Verfahren verwendeten Farbstoffe zeichnen sich beim Trichromie-Färben oder -Bedrucken durch gleichmässigen Farbaufbau, gutes Aufziehverhalten, guten Nuancenkonstanz auch in verschiedenen Konzentrationen, gute Echtheiten sowie insbesondere durch sehr gute Kombinierbarkeit aus.

Das erfindungsgemässe Verfahren zum Trichromie-Färben oder -Bedrucken eignet sich zum Färben oder Bedrucken sowohl von natürlichen Polyamidmaterialien wie z.B. Wolle, wie insbesondere von synthetischen Polyamidmaterialien, wie z.B. Polyamid 6 oder Polyamid 6.6, und ist geeignet zum Färben oder Bedrucken von Woll- und synthetischem Polyamid-Mischgeweben oder -Garnen.

Das genannte Textilmaterial kann dabei in den verschiedensten Verarbeitungsformen vorliegen, wie z.B. als Faser, Garn, Gewebe oder Gewirke und insbesondere in Form von Teppichen.

Es werden egale Färbungen mit guten Allgemeinechtheiten, insbesondere guter Reib-, Nass-, Nassreib- und Lichtechtheit erhalten.

In den folgenden Beispielen stehen Teile für Gewichtsteile. Die Temperaturen sind Celsiusgrade. Die Beziehung zwischen Gewichtsteilen und Volumenteilen ist dieselbe wie diejenige zwischen Gramm und Kubikzentimeter.

### Beispiel 1:

Man färbt 10 Teile Polyamid-6.6 Fasermaterial (Helancatrikot) in 200 Teilen einer wässrigen Flotte, die 2 g/l Natriumacetat enthält und mit Essigsäure auf pH 5 gestellt wird. Als Farbstoffe werden 0,15% des blaufärbenden Farbstoffs der in Form der freien Säure der Formel entspricht, 0,42% des rotfärbenden Farbstoffs der in Form der freien Säure der Formel entspricht und 0,62% des gelbfärbenden Farbstoffs der in Form der freien Säure der Formel entspricht, verwendet, wobei sich die Mengenangaben auf das Fasergewicht beziehen.

Die Färbedauer bei einer Temperatur von 98°C beträgt 30 bis 90 Minuten. Das gefärbte Polyamidfasermaterial wird anschliessend herausgenommen und wie üblich gespült und getrocknet Man erhält ein in einem braunen Farbton völlig egal gefärbtes Gewebestück, das keinerlei materialbedingte Streifigkeit aufweist.

### Beispiele 2 bis 4:

Wenn man wie in Beispiel 1 angegeben vorgeht, jedoch anstelle von 0,15% des Farbstoffs der Formel (101) eine äquimolare Menge des in Form der freien Säure angegebenen Farbstoffs der Formel oder verwendet, so werden ebenfalls in einem braunen Farbton egal gefärbte Gewebestücke erhalten.

### Beispiel 5:

Wenn man wie in Beispiel 1 angegeben vorgeht, jedoch anstelle von 0,15% des Farbstoffs der Formel (101) 0,18% des Farbstoffs der Formel (101) und anstelle von 0,62% des Farbstoffs der Formel (103) 0,17% des in Form der freien Säure der Formel entsprechenden Farbstoffs verwendet, so wird ebenfalls ein in einem braunen Farbton egal gefärbtes Gewebestück erhalten.

Die in den obigen Beispielen aufgeführten Anthrachinonfarbstoffe der Formeln (101), (104), (105) und (106) werden jeweils als Isomerenmischungen eingesetzt, wobei sich die einzelnen Isomeren lediglich hinsichtlich der Stellung der Sulfogruppe in 6- oder 7-Position unterscheiden; das Mischungsverhältnis der beiden Isomeren beträgt ca. 1:1. Anstelle der Isomerenmischungen können jedoch auch die einzelnen Isomeren als Einzelfarbstoffe eingesetzt werden.

## Patentansprüche

1. Verfahren zum Trichromie-Färben oder -Bedrucken von natürlichen oder synthetischen Polyamidfasermaterialien, dadurch gekennzeichnet, dass man mindestens einen blaufärbenden Anthrachinonfarbstoff der Formel worin R₁, R₂, R₃ und R₄ unabhängig voneinander Wasserstoff oder C₁-C₆-Alkyl sind,
wobei die Summe der Kohlenstoffatome der Reste R₁, R₂, R₃ und R₄ die Zahl 4, 5 oder 6 ist und die Sulfogruppe im Anthrachinonfarbstoff der Formel (1) in der bezeichneten 6-oder 7-Position gebunden ist,
zusammen mit mindestens einem rotfärbenden Farbstoff der Formel worin R₅ Phenyl oder Cyclohexyl und R₆ C₁-C₄-Alkyl ist, oder die Reste R₅ und R₆ zusammen mit dem sie verbindenden Stickstoffatom einen Azepinylring bilden,
und mindestens einem der gelb- oder orangefärbenden Farbstoffe der Formeln (3), (4) und (5) worin R₇, R₈ und R₁₀ unabhängig voneinander Wasserstoff, C₁-C₄-Alkyl, C₁-C₄-Alkoxy, C₂-C₄-Alkanoylamino, Halogen oder Sulfo sind, R₉ Wasserstoff oder C₁-C₄-Alkyl bedeutet und n die Zahl 1,2,3 oder 4 ist, worin B₁, B₂ und E₁ Wasserstoff, C₁-C₄-Alkyl oder C₁-C₄-Alkoxy und X geradkettiges oder verzweigtes C₁-C₄-Alkyl oder geradkettiges oder verzweigtes C₂-C₄-Hydroxyalkyl bedeuten, worin W₁ gegebenenfalls im Phenylring durch C₁-C₄-Alkyl, C₁-C₄-Alkoxy oder Halogen substituiertes Phenylsulfonyl, W₂ Wasserstoff, Halogen, C₁-C₄-Alkyl oder C₁-C₄-Alkoxy, W₃ C₁-C₄-Alkyl oder gegebenenfalls durch C₁-C₄-Alkyl, C₁-C₄-Alkoxy oder Halogen substituiertes Phenyl und W₄ Wasserstoff oder C₁-C₈-Alkyl ist, verwendet.

2. Verfahren gemäss Anspruch 1, dadurch gekennzeichnet, dass man einen Anthrachinonfarbstoff der Formel (1) verwendet, worin R₂ und R₃ unabhängig voneinander Methyl oder Aethyl sind und R₄ Wasserstoff oder Methyl ist.

3. Verfahren gemäss einem der Ansprüche 1 und 2, dadurch gekennzeichnet, dass man einen Anthrachinonfarbstoff der Formel (1) verwendet, worin R₁ Isopropyl oder sek.-Butyl, insbesondere Isopropyl, ist.

4. Verfahren gemäss einem der Ansprüche 1 bis 3, dadurch gekennzeichnet, dass man einen Anthrachinonfarbstoff der Formel (1) verwendet, worin R₁ Isopropyl ist, R₂ und R₃ unabhängig voneinander Methyl oder Aethyl sind und R₄ Wasserstoff oder Methyl bedeutet.

5. Verfahren gemäss einem der Ansprüche 1 bis 4, dadurch gekennzeichnet, dass man einen Anthrachinonfarbstoff der Formel (1) verwendet, worin die Summe der Kohlenstoffatome der Reste R₁, R₂, R₃ und R₄ die Zahl 5 ist.

6. Verfahren gemäss einem der Ansprüche 1 bis 5, dadurch gekennzeichnet, dass man als rotfärbenden Farbstoff einen Farbstoff der Formel oder verwendet.

7. Verfahren gemäss Anspruch 6, dadurch gekennzeichnet, dass man als rotfärbenden Farbstoff einen Farbstoff der Formel (6) oder (7), insbesondere einen Farbstoff der Formel (6), verwendet.

8. Verfahren gemäss einem der Ansprüche 1 bis 7, dadurch gekennzeichnet, dass man als gelb- oder orangefärbenden Farbstoff einen Farbstoff der Formel (3), worin R₇ Wasserstoff ist, R₈ und R₉ C₁-C₄-Alkyl sind, R₁₀ Sulfo bedeutet und n die Zahl 1 ist, oder einen Farbstoff der Formel (4), worin B₁ und B₂ unabhängig voneinander C₁-C₄-Alkyl oder C₁-C₄-Alkoxy sind, E₁ Wasserstoff und X C₁-C₄-Alkyl ist, oder einen Farbstoff der Formel (5), worin W₁ Phenylsulfonyl, W₂ Wasserstoff, Halogen oder C₁-C₄-Alkyl, W₃ gegebenenfalls durch C₁-C₄-Alkyl, C₁-C₄-Alkoxy oder Halogen substituiertes Phenyl und W₄ Wasserstoff ist, verwendet.

9. Verfahren gemäss einem der Ansprüche 1 bis 8, dadurch gekennzeichnet, dass man als gelb- oder orangefärbenden Farbstoff einen Farbstoff der Formel oder insbesondere einen Farbstoff der Formel (9) oder (11), verwendet.

10. Verfahren gemäss einem der Ansprüche 1 bis 9, dadurch gekennzeichnet, dass man als rotfärbenden Farbstoff einen Farbstoff der Formel (6) oder (7) und als gelb- oder orangefärbenden Farbstoff einen Farbstoff der Formel (9) oder (11) verwendet.

11. Verfahren gemäss einem der Ansprüche 1 bis 10, dadurch gekennzeichnet, dass man Wolle oder synthetisches Polyamidfasermaterial, insbesondere synthetisches Polyamidfasermaterial, färbt oder bedruckt.

12. Farbstoffmischungen, dadurch gekennzeichnet, dass sie mindestens einen blaufärbenden Anthrachinonfarbstoff der Formel worin R₁, R₂, R₃ und R₄ unabhängig voneinander Wasserstoff oder C₁-C₆-Alkyl sind,
wobei die Summe der Kohlenstoffatome der Reste R₁, R₂, R₃ und R₄ die Zahl 4, 5 oder 6 ist und die Sulfogruppe im Anthrachinonfarbstoff der Formel (1) in der bezeichneten 6-oder 7-Position gebunden ist,
zusammen mit mindestens einem rotfarbenden Farbstoff der Formel worin R₅ Phenyl oder Cyclohexyl und R₆ C₁-C₄-Alkyl ist, oder die Reste R₅ und R₆ zusammen mit dem sie verbindenden Stickstoffatom einen Azepinylring bilden,
und mindestens einem der gelb- oder orangefärbenden Farbstoffe der Formeln (3), (4) und (5) worin R₇, R₈ und R₁₀ unabhängig voneinander Wasserstoff, C₁-C₄-Alkyl, C₁-C₄-Alkoxy, C₂-C₄-Alkanoylamino, Halogen oder Sulfo sind, R₉ Wasserstoff oder C₁-C₄-Alkyl bedeutet und n die Zahl 1, 2, 3 oder 4 ist, worin B₁, B₂ und E₁ Wasserstoff, C₁-C₄-Alkyl oder C₁-C₄-Alkoxy und X geradkettiges oder verzweigtes C₁-C₄-Alkyl oder geradkettiges oder verzweigtes C₂-C₄-Hydroxyalkyl bedeuten, worin W₁ gegebenenfalls im Phenylring durch C₁-C₄-Alkyl, C₁-C₄-Alkoxy oder Halogen substituiertes Phenylsulfonyl, W₂ Wasserstoff, Halogen, C₁-C₄-Alkyl oder C₁-C₄-Alkoxy, W₃ C₁-C₄-Alkyl oder gegebenenfalls durch C₁-C₄-Alkyl, C₁-C₄-Alkoxy oder Halogen substituiertes Phenyl und W₄ Wasserstoff oder C₁-C₈-Alkyl ist, enthalten.

## Claims

1. A process for the trichromatic dyeing or printing of natural or synthetic polyamide fibre materials, which comprises using at least one blue-dyeing anthraquinone dye of the formula in which R₁, R₂, R₃ and R₄, independently of one another, are hydrogen or C₁-C₆alkyl, the sum of the carbon atoms of the radicals R₁, R₂, R₃ and R₄ being 4, 5 or 6 and the sulfo group in the anthraquinone dye of the formula (1) being attached in the position designated as 6 or 7,
together with at least one red-dyeing dye of the formula in which R₅ is phenyl or cyclohexyl and R₆ is C₁-C₄alkyl, or the radicals R₅ and R₆ together with the nitrogen atom linking them form an azepinyl ring,
and at least one of the yellow- or orange-dyeing dyes of the formulae (3), (4) and (5) in which R₇, R₈ and R₁₀, independently of one another, are hydrogen, C₁-C₄alkyl, C₁-C₄alkoxy, C₂-C₄alkanoylamino, halogen or sulfo, R₉ is hydrogen or C₁-C₄alkyl, and n is 1, 2, 3 or 4, in which B₁, B₂ and E₁ are hydrogen, C₁-C₄alkyl or C₁-C₄alkoxy and X is straight-chain or branched C₁-C₄alkyl or straight-chain or branched C₂-C₄hydroxyalkyl, in which W₁ is phenylsulfonyl which is unsubstituted or substituted in the phenyl ring by C₁-C₄alkyl, C₁-C₄alkoxy or halogens W₂ is hydrogen, halogen, C₁-C₄alkyl or C₁-C₄alkoxy, W₃ is C₁-C₄alkyl or unsubstituted or C₁-C₄alkyl-, C₁-C₄alkoxy- or halogen-substituted phenyl, and W₄ is hydrogen or C₁-C₈alkyl.

2. A process according to claim 1, wherein an anthraquinone dye of the formula (1) is used in which R₂ and R₃, independently of one another, are methyl or ethyl and R₄ is hydrogen or methyl.

3. A process according to either one of claims 1 and 2, wherein an anthraquinone dye of the formula (1) is used in which R₁ is isopropyl or sec-butyl, in particular isopropyl.

4. A process according to any one of claims 1 to 3, wherein an anthraquinone dye of the formula (1) is used in which R₁ is isopropyl, R₂ and R₃, independently of one another, are methyl or ethyl, and R₄ is hydrogen or methyl.

5. A process according to any one of claims 1 to 4, wherein an anthraquinone dye of the formula (1) is used in which the sum of the carbon atoms of the radicals R₁, R₂, R₃ and R₄ is 5.

6. A process according to any one of claims 1 to 5, wherein a red-dyeing dye of the formula or is used.

7. A process according to claim 6, wherein the red-dyeing dye used is a dye of the formula (6) or (7), in particular a dye of the formula (6).

8. A process according to any one of claims 1 to 7, wherein the yellow- or orange-dyeing dye used is a dye of the formula (3) in which R₇ is hydrogen, R₈ and R₉ are C₁-C₄alkyl, R₁₀ is sulfo, and n is 1, or a dye of the formula (4), in which B₁ and B₂, independently of one another, are C₁-C₄alkyl or C₁-C₄alkoxy, E₁ is hydrogen, and X is C₁-C₄alkyl, or a dye of the formula (5), in which W₁ is phenylsulfonyl, W₂ is hydrogen, halogen or C₁-C₄alkyl, W₃ is unsubstituted or C₁-C₄alkyl-, C₁-C₄alkoxy- or halogen-substituted phenyl, and W₄ is hydrogen.

9. A process according to any one of claims 1 to 8, wherein the yellow- or orange-dyeing dye used is a dye of the formula or in particular a dye of the formula (9) or (11).

10. A process according to any one of claims 1 to 9, wherein the red-dyeing dye used is a dye of the formula (6) or (7) and the yellow- or orange-dyeing dye used is a dye of the formula (9) or (11).

11. A process according to any one of claims 1 to 10, wherein wool or synthetic polyamide fibre material, in particular synthetic polyamide fibre material, is dyed or printed.

12. A dye mixture, which comprises at least one blue-dyeing anthraquinone dye of the fonnula in which R₁, R₂, R₃ and R₄, independently of one another, are hydrogen or C₁-C₆alkyl, the sum of the carbon atoms of the radicals R₁, R₂, R₃ and R₄ being 4, 5 or 6 and the sulfo group in the anthraquinone dye of the formula (1) being attached in the position designated as 6 or 7,
together with at least one red-dyeing dye of the formula in which R₅ is phenyl or cyclohexyl and R₆ is C₁-C₄alkyl, or the radicals R₅ and R₆ together with the nitrogen atom linking them form an azepinyl ring,
and at least one of the yellow- or orange-dyeing dyes of the formulae (3), (4) and (5) in which R₇, R₈ and R₁₀, independently of one another, are hydrogen, C₁-C₄alkyl, C₁-C₄alkoxy, C₂-C₄alkanoylamino, halogen or sulfo, R₉ is hydrogen or C₁-C₄alkyl, and n is 1, 2, 3 or 4, in which B₁, B₂ and E₁ are hydrogen, C₁-C₄alkyl or C₁-C₄alkoxy and X is straight-chain or branched C₁-C₄alkyl or straight-chain or branched C₂-C₄hydroxyalkyl, in which W₁ is phenylsulfonyl which is unsubstituted or substituted in the phenyl ring by C₁-C₄alkyl, C₁-C₄alkoxy or halogen, W₂ is hydrogen, halogen, C₁-C₄alkyl or C₁-C₄alkoxy, W₃ is C₁-C₄alkyl or unsubstituted or C₁-C₄alkyl-, C₁-C₄alkoxy- or halogen-substituted phenyl, and W₄ is hydrogen or C₁-C₈alkyl.

## Revendications

1. Procédé de teinture ou d'impression en trichromie de matériaux fibreux en polyamide naturel ou synthétique, caractérisé en ce que l'on utilise au moins un colorant anthraquinonique bleu de formule dans laquelle R₁, R₂, R₃ et R₄ représentent, indépendamment l'un de l'autre, un atome d'hydrogène ou un groupe alkyle en C₁₋₆, la somme des atomes de carbone des résidus R₁, R₂, R₃ et R₄ étant égale à 4, 5 ou 6, et le groupe sulfo du colorant anthraquinonique de formule (1) étant lié en position 6 ou 7 comme indiquée,
en conjonction avec au moins un colorant rouge de formule dans laquelle R₅ représente un groupe phényle ou cyclohexyle et R₆ est un résidu alkyle en C₁₋₄, ou les résidus R₅ et R₆ forment avec l'atome d'azote auquel ils sont liés un cycle azépinyle,
et au moins un des colorants jaunes ou oranges de formule (3), (4) et (5) dans laquelle R₇, R₈ et R₁₀ représentent, indépendamment l'un de l'autre, un atome d'hydrogène, un groupe alkyle en C₁₋₄, alcoxy en C₁₋₄, alcanoylamino en C₂₋₄, halogéno ou sulfo, R₉ représente un atome d'hydrogène ou un résidu alkyle en C₁₋₄ et n vaut 1, 2, 3 ou 4, dans laquelle B₁, B₂ et E₁ représentent un atome d'hydrogène, un résidu alkyle en C₁₋₄ ou alcoxy en C₁₋₄ et X représente un groupe alkyle en C₁₋₄ linéaire ou ramifié ou un groupe hydroxyalkyle en C₂₋₄ linéaire ou ramifié, dans laquelle W₁ représente un résidu phénylsulfonyle pouvant porter sur le noyau phényle un résidu alkyle en C₁₋₄, alcoxy en C₁₋₄ ou halogéno, W₂ représente un atome d'hydrogène, d'halogène, un résidu résidu en C₁₋₄, alcoxy en C₁₋₄, W₃ représente un résidu alkyle en C₁₋₄ ou un résidu phényle pouvant porter un substituant alkyle en C₁₋₄, alcoxy en C₁₋₄ ou halogéno et W₄ est un atome d'hydrogène ou un résidu alkyle en C₁₋₈.

2. Procédé conforme à la revendication 1, caractérisé en ce que l'on utilise un colorant anthraquinonique de formule (1) dans lequel R₂ et R₃ représentent, indépendamment l'un de l'autre un groupe méthyle ou éthyle et R₄ est un atome d'hydrogène ou un groupe méthyle.

3. Procédé conforme à une des revendications 1 et 2, caractérisé en ce que l'on utilise un colorant anthraquinonique de formule (1) dans lequel R₁ est un groupe isopropyle ou sec-butyle, en particulier un groupe isopropyle.

4. Procédé conforme à une des revendications 1 à 3, caractérisé en ce que l'on utilise un colorant anthraquinonique de formule (1) dans lequel R₁ est un résidu isopropyle, R₂ et R₃ représentent, indépendamment l'un de l'autre, un groupe méthyle ou éthyle et R₄ est un atome d'hydrogène ou un groupe méthyle.

5. Procédé conforme à une des revendications 1 à 4, caractérisé en ce que l'on utilise un colorant anthraquinonique de formule (1) dans lequel la somme des atomes de carbone des résidus R₁, R₂, R₃ et R₄ vaut 5.

6. Procédé conforme à une des revendications 1 à 5, caractérisé en ce que l'on utilise, comme colorant rouge, un colorant de formule

7. Procédé conforme à la revendication 6, caractérisé en ce que l'on utilise, comme colorant rouge, un colorant de formule (6) ou (7), en particulier un colorant de formule (6).

8. Procédé conforme à une des revendications 1 à 7, caractérisé en ce que l'on utilise, comme colorant jaune ou orange, un colorant de formule (3) ) dans lequel R₇ est un atome d'hydrogène, R₈ et R₉ sont des résidus alkyle en C₁₋₄, R₁₀ est un groupe sulfo et n vaut 1, ou un colorant de formule (4) où B₁ et B₂ représentent, indépendamment l'un de l'autre, un résidu alkyle en C₁₋₄ ou alcoxy en C₁₋₄, E₁ est un atome d'hydrogène et X un groupe alkyle en C₁₋₄, ou encore un colorant de formule (5) où W₁ est un groupe phénylsulfonyle, W₂ est un atome d'hydrogène ou d'halogène ou un groupe alkyle en C₁₋₄, W₃ est un groupe phényle pouvant porter, comme substituant, un résidu alkyle en C₁₋₄, alcoxy en C₁₋₄ ou un atome d'halogène et W₄ est un atome d'hydrogène.

9. Procédé conforme à une des revendications 1 à 8, caractérisé en ce que l'on utilise, comme colorant jaune ou orange, un colorant de formule en particulier un colorant de formule (9) ou (11).

10. Procédé conforme à une des revendications 1 à 9, caractérisé en ce que l'on utilise, comme colorant rouge, un colorant de formule (6) ou (7) et, comme colorant jaune ou orange, un colorant de formule (9) ou (11).

11. Procédé conforme à une des revendications 1 à 10, caractérisé en ce que l'on teint ou imprime de la laine ou un matériau fibreux en polyamide synthétique, en particulier un matériau fibreux en polyamide synthétique.

12. Mélanges de colorants, caractérisés en ce qu'ils contiennent au moins un colorant anthraquinonique bleu de formule dans laquelle R₁, R₂, R₃ et R₄ représentent, indépendamment l'un de l'autre, un atome d'hydrogène ou un groupe alkyle en C₁₋₆, la somme des atomes de carbone des résidus R₁, R₂, R₃ et R₄ étant égale à 4, 5 ou 6, et le groupe sulfo du colorant anthraquinonique de formule (1) étant lié en position 6 ou 7 comme indiquée,
en conjonction avec au moins un colorant rouge de formule dans laquelle R₅ représente un groupe phényle ou cyclohexyle et R₆ est un résidu alkyle en C₁₋₄, ou les résidus R₅ et R₆ forment avec l'atome d'azote auquel ils sont liés un cycle azépinyle,
et au moins un des colorants jaunes ou oranges de formule (3), (4) et (5) dans laquelle R₇, R₈ et R₁₀ représentent, indépendamment l'un de l'autre, un atome d'hydrogène, un groupe alkyle en C₁₋₄, alcoxy en C₁₋₄, alcanoylamino en C₂₋₄, halogéno ou sulfo, R₉ représente un atome d'hydrogène ou un résidu alkyle en C₁₋₄ et n vaut 1, 2, 3 ou 4, dans laquelle B₁, B₂ et E₁ représentent un atome d'hydrogène, un résidu alkyle en C₁₋₄ ou alcoxy en C₁₋₄ et X représente un groupe alkyle en C₁₋₄ linéaire ou ramifié ou un groupe hydroxyalkyle en C₂₋₄ linéaire ou ramifié, dans laquelle W₁ représente un résidu phénylsulfonyle pouvant porter sur le noyau phényle un résidu alkyle en C₁₋₄, alcoxy en C₁₋₄ ou halogéno, W₂ représente un atome d'hydrogène, d'halogène, un résidu alkyle en C₁₋₄, alcoxy en C₁₋₄, W₃ représente un résidu alkyle en C₁₋₄ ou un résidu phényle pouvant porter un substituant alkyle en C₁₋₄, alcoxy en C₁₋₄ ou halogéno et W₄ est un atome d'hydrogène ou un résidu alkyle en C₁₋₈.
